# EUROPÄISCHE PATENTSCHRIFT

(11) **EP 3 753 075 B1**
(45) Veröffentlichungstag und Bekanntmachung des Hinweises auf die Patenterteilung: **24.08.2022**
(21) Anmeldenummer: 19703114.9
(22) Anmeldetag: 11.02.2019
(51) Int. Cl.: H01R 43/16, H01R 13/03, H01R 13/11

(54) **VERFAHREN ZUM HERSTELLEN EINES KONTAKTSTECKERS UND KONTAKTSTECKER**
METHOD FOR PRODUCING A CONTACT PLUG, AND CONTACT PLUG
PROCÉDÉ DE FABRICATION D'UNE FICHE DE CONTACT ET FICHE DE CONTACT

(30) Priorität: 14.02.2018 BE 201805090
(43) Veröffentlichungstag der Anmeldung: 23.12.2020
(73) Patentinhaber: Phoenix Contact GmbH & Co. KG, 32825 Blomberg (DE)
(72) Erfinder: FASSMANN, Dennis, 31787 Hameln (DE); DAHNKE, Maik, 32839 Steinheim (DE)
(74) Vertreter: Muth, Bruno
(86) Internationale Anmeldenummer: PCT/EP2019/053287
(87) Internationale Veröffentlichungsnummer: WO 2019/158473

(56) Entgegenhaltungen:
- EP-A1- 2 937 943
- DE-U1-202008 014 774
- JP-A- 2012 221 774

## Beschreibung

Die vorliegende Erfindung betrifft ein Verfahren zum Herstellen eines Kontaktsteckers sowie einen Kontaktstecker. Kontaktstecker werden üblicherweise durch Zerspanen von bleihaltigen Kupfer- und Messinglegierungen hergestellt. Die Zerspanbarkeit von Rohlingen wird dabei durch Zulegierung von Blei verbessert. Aufgrund der nachweislich gesundheitsschädlichen Wirkung von Blei, wird die Verwendung von Blei zunehmend normativ eingeschränkt.

Grundsätzlich besteht bei der Herstellung von Kontaktsteckern, die einen Crimpanschluss aufweisen, die Herausforderung, einen Werkstoff bereitzustellen, der einerseits gut zerspanbar ist, und andererseits eine ausreichend hohe Kaltverformbarkeit hat, um in zuverlässiger Weise haltbare, rissfreie Crimpverbindungen herzustellen. Dieser Kompromiss wird heute durch bleihaltige Kupfer- oder Messinglegierungen erreicht, die einerseits gut zerspanbar und zudem ohne Rissbildung crimpbar ist.

Für bleifreie Messinglegierungen lässt sich ein solcher Kompromiss zwischen einer guten Zerspanbarkeit, also sprödhartem Verhalten, und Crimpbarkeit, was eine hohe Duktilität erfordert, nicht in praxistaugliche Weise erreichen. So neigen Crimpverbindungen aus Messinglegierungen zu Rissbildung.

Weiter erfordert die Zerspanung bleifreier Messinglegierungen hohe Zerspankräfte, die üblicherweise nur mit gekühlten Bohrer an prozesssicher erreicht werden können, was zu erhöhten Fertigungskosten führt. Bei der zerspanenden Fertigung besteht zudem grundsätzlich der Nachteil, dass ein Materialverlust von bis zu 50 % in Kauf genommen wird.

EP 2 937 943 A1 und JP 2012 221774 A offenbaren jeweils die Herstellung eines Kontaktsteckers mit einem einem Crimpbereich und einem Steckbereich mit Lamellen durch Kaltumformung eines Rohlings aus reinem Kupfer.

DE 20 2008 014774 U1 offenbart die Herstellung eines Steckerstiftes für einen Netzstecker aus einer bleifreien Messinglegierung mit einem Steckbereich, der durch Kaltumformung hergestellt wird, und einem Crimpbereich, der durch Warmumformung hergestellt wird.

Vor diesem Hintergrund liegt der Erfindung die technische Problemstellung zugrunde, ein Verfahren zum Herstellen eines Kontaktsteckers sowie einen Kontaktstecker anzugeben, welche die voranstehend beschriebenen Nachteile nicht oder zumindest in geringerem Maße aufweisen, und insbesondere einen bleifreien Kontaktstecker ermöglichen, der in einem Crimpbereich eine ausreichend hohe und insbesondere rissfreie Verformbarkeit bereitstellt.

Die voranstehend beschriebene, technische Problemstellung wird jeweils gelöst durch ein Verfahren nach Anspruch 1 und einen Kontaktstecker nach Anspruch 9. Weitere Ausgestaltungen des Verfahrens ergeben sich aus den abhängigen Ansprüchen und der nachstehenden Beschreibung.

Gemäß einem ersten Aspekt betrifft die Erfindung ein Verfahren zum Herstellen eines Kontaktsteckers, mit den Verfahrensschritten: Bereitstellen eines Rohlings, der aus einer bleifreien Messinglegierung besteht; Halbwarmumformung eines ersten Abschnitts des Rohlings zu einem Crimpbereich, wobei der Crimpbereich eine Öffnung zum Einführen eines Leiterendes hat und wobei der erste Abschnitt des Rohlings vor und/oder während der Halbwarmumformung auf eine Halbwarmumformtemperatur erwärmt wird; Kaltumformung eines zweiten Abschnitts des Rohlings zu einem Steckbereich, wobei der Steckbereich eine Mehrzahl von Lamellen hat.

Durch die angegebene Temperaturführung der Crimpbereich mit einem Gefüge bereitgestellt werden, dass eine geringe Kaltverfestigung aufweist und somit eine hohe Duktilität für einen Crimpvorgang hat. So kann ein zuverlässiges Vercrimpen eines Leiterendes mit dem Crimpbereich erfolgen, ohne, dass es zu Rissbildung im Bereich der Crimpverbindung kommt.

Die Kaltumformen des Steckbereichs führt zu einer Kaltverfestigung, so dass der Steckbereich beim Herstellen einer Steckverbindung nicht oder nur in geringem Maße plastisch verformt wird, und maßgeblich elastisch verformt wird, um entsprechende Federkräfte reversibel bereitzustellen.

Die voranstehende Auflistung der Verfahrensschritte gibt keine zwingende Reihenfolge der Verfahrensschritte vor. So können die Verfahrensschritte in der Reihenfolge der Auflistung durchgeführt werden, oder in einer davon abweichenden Reihenfolge. Beispielsweise kann vorgesehen sein, dass, abweichend von der Reihenfolge der Auflistung, eine Kaltumformung des zweiten Abschnitts vor der Halbwarmumformung des ersten Abschnitts erfolgt.

Nach einer weiteren Ausgestaltung des Verfahrens ist vorgesehen, dass die Halbwarmumformtemperatur in einem Bereich von einschließlich 250°C bis einschließlich 450°C liegt. So kann die Halbwarmumformtemperatur beispielsweise 350°C betragen.

Wenn vorliegend von einer Kaltumformung gesprochen wird, so handelt es sich dabei um eine Umformung bei einer Temperatur unterhalb der Halbwarmumformtemperatur.

Die Kaltumformung kann bei einer Temperatur von weniger als 100°C stattfinden, insbesondere bei einer Temperatur von weniger als 50°C stattfinden, weiter insbesondere bei Raumtemperatur in einem Bereich von 15°C bis 30°C stattfinden.

Es versteht sich, dass die genannten Temperaturen die Materialtemperatur des umzuformenden Bauteils beziffern. Die Umgebungstemperatur kann davon abweichen und z.B. 25°C betragen.

Es kann gemäß einer weiteren Ausgestaltung des Verfahrens vorgesehen sein, dass der zweite Abschnitt vor und/oder während der Kaltumformung des zweiten Abschnitts gekühlt wird. So kann vermieden werden, dass z.B. ein Temperatureintrag aus einem vorangegangenen Halbwarmumformen zu einem Erwärmen des zweiten Abschnitts oberhalb einer vorgesehenen Kaltumformtemperatur führt.

Alternativ oder ergänzend kann vorgesehen sein, dass der erste Abschnitt vor und/oder während der Kaltumformung des zweiten Abschnitts gekühlt wird. So kann der erste Abschnitt beispielsweise aus einem vorangegangenen Halbwarmumformen erwärmt sein, wobei durch die Kühlung ein Wärmefluss hin zu dem zweiten Abschnitt vermieden bzw. reduziert wird.

Nach einer weiteren Ausgestaltung des Verfahrens kann vorgesehen sein, dass der zweite Abschnitt vor und/oder während und/oder nach dem Erwärmen des ersten Abschnitts gekühlt wird. Alternativ oder ergänzend kann vorgesehen sein, dass die Temperatur des zweiten Abschnitts vor und/oder während und/oder nach dem Umformen des ersten und zweiten Abschnitts jederzeit unterhalb von 100°C ist, insbesondere unterhalb von 50°C ist, insbesondere bei Raumtemperatur in einem Bereich von 15°C bis 30°C gehalten wird.

Der Begriff "jederzeit" bezieht sich hier auf die Zeitdauer des in Rede stehenden Herstellverfahrens.

Durch die Kühlung des ersten und/oder zweiten Abschnitts kann sichergestellt werden, dass sich in dem zweiten Abschnitt trotz des Erwärmens des ersten Abschnitts die gewünschte Kaltverfestigung einstellt.

Eine weitere Ausgestaltung des Verfahrens ist dadurch gekennzeichnet, dass ein Teilbereich des durch Halbwarmumformung gebildeten Crimpbereichs nach der Halbwarmumformung kaltumgeformt wird. So kann beispielsweise ein Endabschnitt des Crimpbereichs zu einem umlaufenden Kragen geformt werden, der infolge einer Kaltverfestigung lokal eine höhere Festigkeit aufweist, als der daran angrenzende Teil des Crimpbereichs.

Bei den Lamellen kann es sich um axial auskragende Federstege handeln. Alternativ oder ergänzend können die Lamellen in äquidistanten Winkelabständen um eine zentrale Öffnung angeordnet sein. Alternativ oder ergänzend können zwischen den Lamellen axiale Schlitze gebildet sind. Mithilfe der Lamellen kann eine zuverlässige Steckverbindung bereitstellt werden.

Nach einer weiteren Ausgestaltung des Verfahrens erfolgt ein Kühlen mittels einer an einem Presswerkzeug gehaltenen oder in ein Presswerkzeug integrierten Kühleinrichtung. Alternativ oder ergänzend erfolgt ein Erwärmen mittels einer an einem Presswerkzeug gehaltenen oder in ein Presswerkzeug integrierten Heizeinrichtung, wie einer Induktionsheizeinrichtung, einer Widerstandsheizeinrichtung oder dergleichen. So können Kühl- und oder Heizeinrichtung kompakt in ein Presswerkzeug integriert und nach Bedarf zuschaltbar sein.

Es kann vorgesehen sein, dass das Umformen, also sowohl das Warmumformen als auch das Kaltumformen, mithilfe einer Mehrstufenpresse erfolgt, wobei die Mehrstufenpresse wenigstens eine Heizeinrichtung und wenigstens eine Kühleinrichtung aufweist. Wie voranstehend beschrieben, können eine Heiz- und Kühleinrichtung in Werkzeugen der Mehrstufenpresse integriert sein.

Gemäß einem zweiten Aspekt betrifft die Erfindung einen Kontaktstecker, der aus einer bleifreien Messinglegierung besteht, mit einem durch Halbwarmumformung eines ersten Abschnitts eines Rohlings umgeformten Crimpbereich, wobei der Crimpbereich eine Öffnung zum Einführen eines Leiterendes hat, und mit einem Steckbereich, wobei der Steckbereich eine Mehrzahl von Lamellen hat, wobei der Crimpbereich zumindest abschnittsweise eine geringere Kaltverfestigung aufweist, als der Steckbereich. So können einerseits eine gute Crimpbarkeit des Crimpbereichs als auch eine ausreichende Festigkeit und Steifigkeit der Lamellen erreicht werden. Es versteht sich, dass es sich hierbei um einen Vergleich der Kaltverfestigung des Crimpbereichs gegenüber der des Steckbereichs vor einem tatsächlichen Vercrimpen eines Leiterendes im Crimpbereich handelt.

Es kann vorgesehen sein, dass der Kontaktstecker nach einem erfindungsgemäßen Verfahren hergestellt worden ist.

Es kann vorgesehen sein, dass der Kontaktstecker aus einer bleifreien Messinglegierung CuZn36, CuZn30, CuZn20, CuZn15 oder CuZn5 besteht.

Nachfolgend wird die Erfindung anhand einer Ausführungsbeispiele darstellenden Zeichnung näher beschrieben. Es zeigen jeweils schematisch:
- Fig. 1: ein Bereitstellen eines Rohlings;
- Fig. 2: ein Halbwarmumformen eines ersten Abschnitts des Rohlings;
- Fig. 3: ein Kaltumformen eines zweiten Abschnitts des Rohlings;
- Fig. 4: ein weiteres Kaltumformen des zweiten Abschnitts;
- Fig. 5: ein Kaltumformen eines Endabschnitts des ersten Abschnitts;
- Fig. 6: einen erfindungsgemäßen Kontaktstecker.

Mit Bezug zu den Figuren 1-5 wird nachfolgend zunächst ein erfindungsgemäßes Verfahren zum Herstellen eines Kontaktsteckers beschrieben. Ein mit dem erfindungsgemäßen Verfahren hergestellter Kontaktstecker 2 ist in Fig. 6 dargestellt.

Zum Herstellen des Kontaktsteckers 2 wird zunächst ein Rohling 4 bereitgestellt, der aus einer bleifreien Messinglegierung besteht.

Nach dem Bereitstellen des Rohlings 4 wird ein erster Abschnitt 6 des Rohlings 4 durch Halbwarmumformung zu einem Crimpbereich 6 umgeformt. An dem Crimpbereich 6 wird mithilfe eines Werkzeugs 8 eine Öffnung 10 zum Einführen eines Leiterendes gebildet. Der erste Abschnitt 6 wird vorliegend vor und während der Halbwarmumformung mithilfe einer Induktionsheizeinrichtung 12 auf eine Halbwarmumformtemperatur von 350° erwärmt.

Während der Halbfahrerhalbwarmumformung des ersten Abschnitts 6 wird ein zweiten Abschnitt 14 des Rohlings 4 mithilfe einer Kühleinrichtung 16 aktiv gekühlt. Die Kühleinrichtung 16 weist Kühlkanäle 18 auf, die ein Kühlfluid führen.

Anschließend erfolgt ein in Fig. 3 dargestelltes Kaltumformen des zweiten Abschnitts 14, wobei während des Kaltumformens des zweiten Abschnitts 14 der erste Abschnitt 6 mithilfe einer Kühleinrichtung 20, die Kühlkanäle 22 zum Führen eines Kühlfluid aufweist, gekühlt wird.

Wie den Figuren 2 und 3 zu entnehmen ist, sind die Heizvorrichtung 12 und die Kühlvorrichtungen 16, 22 integraler Bestandteil von Werkzeugen die den Rohling 4 während der Umformung einfassen.

Fig. 4 zeigt eine weitere Kaltumformung des zweiten Abschnitts 14 zu einem Steckbereich 14, wobei mit einem Werkzeug 24 Lamellen 26 an dem zweiten Abschnitt 14 geformt werden.

Bei den Lamellen 26 handelt es sich um axial auskragende Federstege, die um eine zentrale Öffnung in äquidistanten Winkelabständen angeordnet sind. Zwischen den Lamellen 26 sind vorliegend axiale Schlitze 38 gebildet.

In einem letzten Umformschritt wird gemäß Fig. 5 ein Teilbereich 28 des durch Halbwarmumformung gebildeten Crimpbereichs 6 kaltumgeformt. Der Bereich 28 bildet einen kreisrund umlaufenden Kragen 28.

Durch das mit Bezug zu den Figuren 1-5 beschriebene, erfindungsgemäße Herstellverfahren, wird einem ersten Längenabschnitt 30 des Kontaktsteckers 2 ein kaltverfestigter Bereich bereitgestellt (vgl. Fig. 6), an den ein Längenabschnitt 32 mit einer geringeren Kaltverfestigung angeschlossen ist, der einen duktilen Crimpbereich bildet. Entlang des Längenabschnitts 34 entspricht die Festigkeit des Kontaktsteckers 2 im Wesentlichen der des ursprünglich bereitgestellten Rohlings 4. Entlang des Längenbereichs 36, in dem die Lamellen 26 durch Kaltumformen gebildet worden sind, ist die Kaltverfestigung am höchsten, da hier die höchsten Umformgrade bewirkt worden sind.

### Bezugszeichen

- 2: Kontaktstecker
- 4: Rohling
- 6: erster Abschnitt / Crimpbereich
- 8: Werkzeug
- 10: Öffnung
- 12: Induktionsheizeinrichtung
- 14: zweiter Abschnitt / Steckbereich
- 16: Kühlreinrichtung
- 18: Kühlkanal
- 20: Kühleinrichtung
- 22: Kühlkanal
- 24: Werkzeug
- 26: Lamellen
- 28: Teilbereich / umlaufender Kragen des Crimpbereichs 6
- 30: Längenabschnitt
- 32: Längenabschnitt
- 34: Längenabschnitt
- 36: Längenabschnitt
- 38: Schlitz

## Patentansprüche

1. Verfahren zum Herstellen eines Kontaktsteckers, mit den Verfahrensschritten:
- Bereitstellen eines Rohlings (4), der aus einer bleifreien Messinglegierung besteht;
- Halbwarmumformung eines ersten Abschnitts (6) des Rohlings (4) zu einem Crimpbereich (6), wobei der Crimpbereich (6) eine Öffnung (10) zum Einführen eines Leiterendes hat und wobei der erste Abschnitt (6) des Rohlings (4) vor und/oder während der Halbwarmumformung auf eine Halbwarmumformtemperatur erwärmt wird;
- Kaltumformung eines zweiten Abschnitts (14) des Rohlings (4) zu einem Steckbereich (14), wobei der Steckbereich (14) eine Mehrzahl von Lamellen (26) hat.

2. Verfahren nach Anspruch 1,
**dadurch gekennzeichnet, dass**
die Halbwarmumformtemperatur in einem Bereich von einschließlich 250°C bis einschließlich 450°C liegt.

3. Verfahren nach Anspruch 1 oder Anspruch 2,
**dadurch gekennzeichnet, dass**
- der zweite Abschnitt (14) vor und/oder während der Kaltumformung des zweiten Abschnitts (14) gekühlt wird;
und/oder
- der erste Abschnitt (6) vor und/oder während der Kaltumformung des zweiten Abschnitts (14) gekühlt wird.

4. Verfahren nach einem der Ansprüche 1 bis 3,
**dadurch gekennzeichnet, dass**
- der zweite Abschnitt (14) vor und/oder während und/oder nach dem Erwärmen des ersten Abschnitts (6) gekühlt wird und/oder
- die Temperatur des zweiten Abschnitts (14) vor und/oder während und/oder nach dem Umformen des ersten und zweiten Abschnitts (6, 14) jederzeit unterhalb von 100°C beträgt.

5. Verfahren nach einem der Ansprüche 1 bis 4,
**dadurch gekennzeichnet, dass**
- ein Teilbereich (28) des durch Halbwarmumformung gebildeten Crimpbereichs (6) nach der Halbwarmumformung kaltumgeformt wird.

6. Verfahren nach einem der Ansprüche 1 bis 5,
**dadurch gekennzeichnet, dass**
- die Lamellen (26) axial auskragende Federstege (26) sind und/oder
- die Lamellen (26) in äquidistanten Winkelabständen um eine zentrale Öffnung angeordnet sind
und/oder
- zwischen den Lamellen (26) axiale Schlitze (38) gebildet sind.

7. Verfahren nach einem der Ansprüche 1 bis 6,
**dadurch gekennzeichnet, dass**
- ein Kühlen mittels einer an einem Presswerkzeug gehaltenen oder in ein Presswerkzeug integrierten Kühleinrichtung (16, 20) erfolgt
und/oder
- ein Erwärmen mittels einer an einem Presswerkzeug gehaltenen oder in ein Presswerkzeug integrierten Heizeinrichtung (12) erfolgt, wie einer Induktionsheizeinrichtung (12), einer Widerstandsheizeinrichtung oder dergleichen.

8. Verfahren nach einem der Ansprüche 1 bis 7,
**dadurch gekennzeichnet, dass**
- das Umformen mithilfe einer Mehrstufenpresse erfolgt,
- wobei die Mehrstufenpresse wenigstens eine Heizeinrichtung (12) und wenigstens eine Kühleinrichtung (16, 20) aufweist.

9. Kontaktstecker,
- der aus einer bleifreien Messinglegierung besteht,
- mit einem durch Halbwarmumformung eines ersten Abschnitts (6) eines Rohlings (4) umgeformten Crimpbereich (6), wobei der Crimpbereich (6) eine Öffnung (10) zum Einführen eines Leiterendes hat, und
- mit einem Steckbereich (14), wobei der Steckbereich (14) eine Mehrzahl von Lamellen (26) hat,
- wobei der Crimpbereich (6) zumindest abschnittsweise eine geringere Kaltverfestigung aufweist, als der Steckbereich (14) .

10. Kontaktstecker nach Anspruch 9,
- wobei der Kontaktstecker (2) nach einem Verfahren gemäß einem der Ansprüche 1 bis 8 hergestellt worden ist und/oder
- der Kontaktstecker (2) aus einer bleifreien Messinglegierung CuZn36, CuZn30, CuZn20, CuZn15 oder CuZn5 besteht.

## Claims

1. Process for producing a contact plug, comprising the process steps:
- provision of a blank (4) which consists of a lead-free brass alloy;
- semihot forming of a first section (6) of the blank (4) to form a crimping region (6), where the crimping region (6) has an opening (10) for insertion of a conductor end and where the first section (6) of the blank (4) is heated to a semihot forming temperature before and/or during the semihot forming;
- cold forming of a second section (14) of the blank (4) to form a plugging region (14), where the plugging region (14) has a plurality of lamellae (26).

2. Process according to Claim 1, **characterized in that** the semihot forming temperature is in a range from 250°C inclusive to 450°C inclusive.

3. Process according to Claim 1 or Claim 2, **characterized in that**
- the second section (14) is cooled before and/or during the cold forming of the second section (14);
and/or
- the first section (6) is cooled before and/or during the cold forming of the second section (14).

4. Process according to any of Claims 1 to 3, **characterized in that**
- the second section (14) is cooled before and/or during and/or after the heating of the first section (6) and/or
- the temperature of the second section (14) before and/or during and/or after the forming of the first and second section (6, 14) is below 100°C at all times.

5. Process according to any of Claims 1 to 4, **characterized in that**
- a subregion (28) of the crimping region (6) formed by semihot forming is cold formed after the semihot forming.

6. Process according to any of Claims 1 to 5, **characterized in that**
- the lamellae (26) are axially projecting spring webs (26) and/or
- the lamellae (26) are arranged at equidistant angle spacings around a central opening and/or
- axial slits (38) are formed between the lamellae (26) .

7. Process according to any of Claims 1 to 6, **characterized in that**
- cooling is carried out by means of a cooling device (16, 20) held on a pressing tool or integrated into a pressing tool
and/or
- heating is carried out by means of a heating device (12) held on a pressing tool or integrated into a pressing tool, for example an induction heating device (12), a resistance heating device or the like.

8. Process according to any of Claims 1 to 7, **characterized in that**
- forming is carried out by means of a multistage press,
- where the multistage press has at least one heating device (12) and at least one cooling device (16, 20) .

9. Contact plug
- which consists of a lead-free brass alloy,
- having a crimping region (6) formed by semihot forming of a first section (6) of a blank (4), where the crimping region (6) has an opening (10) for inserting a conductor end, and
- having a plugging region (14), where the plugging region (14) has a plurality of lamellae (26),
- where the crimping region (6) has, at least in sections, a lower degree of work hardening than the plugging region (14).

10. Contact plug according to Claim 9,
- wherein the contact plug (2) has been produced by a process according to any of Claims 1 to 8 and/or
- the contact plug (2) consists of a lead-free brass alloy CuZn36, CuZn30, CuZn20, CuZn15 or CuZn5.

## Revendications

1. Procédé de fabrication d'une fiche de contact, comprenant les étapes de procédé suivantes :
- la fourniture d'une ébauche (4), qui est constituée d'un alliage de laiton sans plomb ;
- le formage à mi-chaud d'une première section (6) de l'ébauche (4) en une zone de sertissage (6), la zone de sertissage (6) ayant une ouverture (10) pour l'insertion d'une extrémité de conducteur, et la première section (6) de l'ébauche (4) étant chauffée avant et/ou pendant le formage à mi-chaud à une température de formage à mi-chaud ;
- le formage à froid d'une deuxième section (14) de l'ébauche (4) en une zone d'enfichage (74), la zone d'enfichage (14) ayant une pluralité de lamelles (26).

2. Procédé selon la revendication 1, **caractérisé en ce que** la température de formage à mi-chaud se situe dans une plage allant de 250 °C inclus à 450 °C inclus.

3. Procédé selon la revendication 1 ou la revendication 2, **caractérisé en ce que**
- la deuxième section (14) est refroidie avant et/ou pendant le formage à froid de la deuxième section (14) ; et/ou
- la première section (6) est refroidie avant et/ou pendant le formage à froid de la deuxième section (14).

4. Procédé selon l'une quelconque des revendications 1 à 3, **caractérisé en ce que**
- la deuxième section (74) est refroidie avant et/ou pendant et/ou après le chauffage de la première section (6) et/ou
- la température de la deuxième section (14) avant et/ou pendant et/ou après le formage de la première et de la deuxième section (6, 14) est à tout moment inférieure à 100 °C.

5. Procédé selon l'une quelconque des revendications 1 à 4, **caractérisé en ce que**
- une zone partielle (28) de la zone de sertissage (6) formée par formage à mi-chaud est formée à froid après le formage à mi-chaud.

6. Procédé selon l'une quelconque des revendications 1 à 5, **caractérisé en ce que**
- les lamelles (26) sont des nervures élastiques (26) faisant saillie axialement
et/ou
- les lamelles (26) sont agencées à des distances angulaires équidistantes autour d'une ouverture centrale et/ou
- des fentes axiales (38) sont formées entre les lamelles (26).

7. Procédé selon l'une quelconque des revendications 1 à 6, **caractérisé en ce que**
- un refroidissement est effectué au moyen d'un appareil de refroidissement (16, 20) maintenu sur un outil de presse ou intégré dans un outil de presse et/ou
- un chauffage est effectué au moyen d'un appareil de chauffage (12) maintenu sur un outil de presse ou intégré dans un outil de presse, tel qu'un appareil de chauffage par induction (12), un appareil de chauffage par résistance ou analogue.

8. Procédé selon l'une quelconque des revendications 1 à 7, **caractérisé en ce que**
- le formage est effectué à l'aide d'une presse à plusieurs étages,
- la presse à plusieurs étages présentant au moins un appareil de chauffage (12) et au moins un appareil de refroidissement (16, 20).

9. Fiche de contact,
- qui est constituée d'un alliage de laiton sans plomb,
- comprenant une zone de sertissage (6) formée par formage à mi-chaud d'une première section (6) d'une ébauche (4), la zone de sertissage (6) ayant une ouverture (10) pour l'insertion d'une extrémité de conducteur, et
- comprenant une zone d'enfichage (14), la zone d'enfichage (14) ayant une pluralité de lamelles (26),
- la zone de sertissage (6) présentant, au moins par sections, un écrouissage inférieur à celui de la zone d'enfichage (14).

10. Fiche de contact selon la revendication 9,
- la fiche de contact (2) ayant été fabriquée par un procédé selon l'une quelconque des revendications 1 à 8 et/ou
- la fiche de contact (2) étant constituée d'un alliage de laiton sans plomb CuZn36, CuZn30, CuZn20, CuZnl5 ou CuZn5.
